# FASCICULE DE BREVET EUROPEEN

(11) **EP 0 036 810 B1**
(45) Date de publication et mention de la délivrance du brevet: **25.01.1984**
(21) Numéro de dépôt: 81400424.8
(22) Date de dépôt: 19.03.1981
(51) Int. Cl.: F42B 3/16, C06B 45/00

(54) **Procédé pour le chargement d'un module à retard pyrotechnique**
Verfahren zum Füllen eines pyrotechnischen Verzögerungssatzes
Process for charging a pyrotechnic delay unit

(30) Priorité: 21.03.1980 FR 8006293
(43) Date de publication de la demande: 30.09.1981
(73) Titulaire: ETAT-FRANCAIS représenté par le DELEGUE GENERAL POUR L'ARMEMENT, F-75997 Paris Armées (FR)
(72) Inventeur: Duguet, Jean-René, F-65000 Tarbes (FR); Dasse, Gérard, F-65000 Tarbes (FR)

## Description

Le secteur technique de la présente invention est celui des dispositifs pyrotechniques destinés à remplir diverses fonctions, par exemple de retard, d'allumage, d'éclairement, de traçage, de générateur de gaz ou de fumée, etc. Ces dispositifs sont constitués d'une chaîne pyrotechnique comprenant plusieurs éléments superposés. Ces éléments possèdent chacun un rôle propre et doivent transmettre le phénomène à l'élément suivant de la chaîne. Ils sont constitués de mélanges dits compositions pyrotechniques placés dans un support métallique tel que par exemple un tube.

Ces mélanges comprennent différents composés solides et sont formulés en considérant la fonction qu'ils doivent remplir: explosifs primaires ou secondaires, oxydants, métaux ou composés réducteurs, additifs divers destinés soit à favoriser le mélange, soit à conférer à la composition des propriétés particulières telles que conduction électrique, thermostabilité ou sensibilité à certaines actions.

Cependant, ils doivent en outre répondre à d'autres contraintes pratiques d'utilisation, parmi lesquelles on trouve: homogénéité et reproductibilité des proportions, coulabilité en vue d'un dosage volumétrique, en général de type industriel, insensibilité à l'hygrométrie extérieure et surtout sécurité à la fois du procédé de mélange et des opérations de mise en oeuvre.

La fabrication d'un dispositif pyrotechnique comporte la mise en place, ou chargement, des éléments de la chaîne pyrotechnique et se fait en introduisant à l'état solide pulvérulent des quantités parfaitement dosées en volume ou en masse de chaque composition pyrotechnique qui doit être préalablement mise en forme.

Il est déjà connu, dans la pratique industrielle courante, que le simple mélange à sec de plusieurs composés solides cristallisés ou non, plus ou moins hygroscopiques, de masses volumiques réelles différentes, de granulométrie étalée et souvent très fine, est parfois difficile sinon impossible.

On connaît toutefois divers procédés de granulage pour obtenir des mélanges homogènes de plusieurs composés solides utilisables industriellement. Ces procédés impliquent la plupart du temps l'introduction dans le mélange d'une substance d'addition jouant le rôle de liant. Un tel procédé est décrit dans le brevet FR-A N_{°} 2046583.

La mise en forme de ces mélanges peut donc se faire de plusieurs manières:
- mélange à sec des composés pulvérulents,
- granulage mécanique à travers des grilles,
- enrobage avec un liant.

Les procédés choisis, pour chacun des éléments de la chaîne pyrotechnique, présentent souvent un certain nombre d'inconvénients parmi lesquels on peut citer:
- homogénéité difficile à assurer et entraînant soit une impossibilité de dosage, soit une dispersion trop grande dans le fonctionnement pouvant aller jusqu'au raté,
- sensibilité des compositions à l'hygrométrie extérieure compromettant leur dosage et leur stabilité ultérieure,
- taux de rebut important imposant des opérations supplémentaires de tri par tamisage ou des refontes de certaines fractions,
- accidents ou incidents dus à une excitation inopinée de la composition au cours d'opérations mécaniques sur des compositions sensibles.

De plus, dans le cas particulier d'une chaîne pyrotechnique pour bouchon allumeur, d'une grenade par exemple, comprenant successivement une composition d'allumage, un retard pyrotechnique et éventuellement une composition renforçatrice ou de débouchage, la mise en oeuvre simultanée, notamment dans une machine automatique de chargement, de ces divers composés solides est délicate. En effet, les compositions d'allumage sont sensibles aux frictions et à l'échauffement et présentent une granulométrie et une nature qui les rendent légèrement hygroscopiques, tandis que les compositions pyrotechniques jouant le rôle de retard sont mécaniquement moins sensibles mais impliquent une parfaite homogénéité et une grande régularité de masse chargée.

La présente invention propose un dispositif pyrotechnique de ce dernier type, présentant un procédé de chargement facilité, notamment dans une machine automatique de chargement de munitions, et qui présente des caractéristiques améliorées de reproductibilité, de vieillissement et de performances, tout en supprimant les inconvénients précités propres aux mises en forme connues des divers constituants d'une chaîne pyrotechnique.

L'invention a également pour objet un procédé pour le chargement d'un module pyrotechnique du type comprenant, successivement, des mélanges de composés pulvérulents consistant en une composition d'allumage, en une composition à retard, et, éventuellement en une composition renforçatrice, caractérisé en ce qu'il comprend les étapes successives suivantes:
- chargement de la totalité de la composition d'allumage,
- chargement d'environ 20% de la composition à retard,
- compression avec un poinçon conique sous environ 1900 bar,
- chargement d'environ 60% de la composition à retard,
- compression avec un poinçon conique sous environ 1900 bar,
- chargement du reste de la composition à retard, puis de la composition renforçatrice.
- dernière compression avec un poinçon plat sous environ 1900 bar.

L'invention permet donc la réalisation d'une chaîne pyrotechnique en dosant successivement, et en particulier volumétriquement, à l'état pulvérulent, des compositions obtenues par différents procédés connus de mise en forme, en particulier par le procédé d'enrobage de substances pyrotechniques décrit dans le brevet français No 2309493.

On rappelle que ce procédé permet d'obtenir directement, sans mélange préalable, sans opération mécanique source d'incidents, sans tri à la sortie, une composition pyrotechnique, notamment d'allumage ou à retard, homogène, reproductible, de parfaite coulabilité et d'hygroscopicité réduite. Il comprend essentiellement les étapes suivantes:
- mise en solution diluée d'un polymère d'enrobage dans un solvant, ionique ou non, à raison d'une concentration en poids de 2 à 20%,
- introduction de 10 à 60% en poids de la composition pyrotechnique pulvérulente à enrober, sous agitation convenable pour maintenir une dispersion homogène des particules,
- addition progressive sous agitation d'un ou plusieurs polymères antagonistes liquides ou visqueux pour lequel le solvant précité a une affinité plus grande que pour le polymère d'enrobage précédent, jusqu'à obtenir une concentration en poids comprise entre 20 et 60% du poids total,
- filtration pour séparer les grains plastifiés de la phase liquide résiduelle, puis lavage de ces grains,
- enfin, séchage pendant quelques heures de ces grains, à l'air libre ou en étuve.

De même, la granulation de la composition à retard peut être effectuée de façon connue, par introduction de la composition dans un malaxeur planétaire, d'un liant et d'au moins un solvant, jusqu'à mouillage convenable de la composition et obtention d'une pâte fluide et homogène. Après séchage, cette pâte est introduite dans une granuleuse rotative actionnée à distance. Le granulé obtenu est étalé et séché, puis tamisé entre 80 et 200 µ, pour obtenir une composition à retard granulée apte au chargement industriel.

Enfin, et de façon connue, on prépare par simple mélange à sec au mélange rotatif la composition renforçatrice ou de débouchage.

Ce module pyrotechnique, destiné à équiper par exemple des mines, des torpilles, des charges de destruction, peut être fabriqué en grande série, sans contrainte d'hygrométrie, à l'aide de machines de chargement pondéral ou volumétrique, et présente une grande régularité de fonctionnement, une bonne fiabilité et un bon comportement au vieillissement, comme il est montré ci-après.

A titre d'exemple non limitatif, on réalise le chargement unitaire de 30 modules à retard pyrotechnique en introduisant successivement dans chaque tube placé dans une matrice les compositions suivantes, après pesée à la balance de précision:
- 130 mg de composition d'allumage enrobée selon le procédé décrit dans le brevet français Nₒ 2309493,
- 70 mg de composition à retard granulée selon un procédé mécanique connu, puis en comprimant avec un poinçon conique sous une pression de 1900 bar,
- 200 mg de composition à retard granulée comme ci-dessus, en effectuant ensuite une nouvelle compression à 1900 bar, puis ajoutant:
- 70 mg de composition à retard granulée comme ci-dessus,
- 100 mg de composition renforçatrice mélangée au mélangeur rotatif.

On effectue alors une dernière compression avec un poinçon plat sous une pression de 1900 bar.

Les tubes terminés sont ensuite équipés d'une amorce à percussion. Leur tir au mouton de chute avec mesure des retards donne les résultats suivants: durée de retard moyenne de 5,8 s avec un écart type de 0,18 s.

Le tableau suivant permet de comparer les résultats obtenus par des modules pyrotechniques chargés avec des compositions pyrotechniques diversement mises en forme par les procédés connus mentionnés plus haut. Les séries de modules ontété soumises pendant4 d à une humidité relative de 100% à 35° C, puis sorties de l'étuve, amorcées et tirées au mouton de chute. Tous les modules comprennent une même composition renforçatrice simplement mélangée à sec.

## Revendications

Procédé pour le chargement d'un module à retard pyrotechnique du type comprenant, successivement, des mélanges de composés pulvérulents consistant en une composition d'allumage, en une composition à retard, et, éventuellement en une composition renforçatrice, caractérisé en ce qu'il comprend les étapes successives suivantes:
- chargement de la totalité de la composition d'allumage,
- chargement d'environ 20% de la composition à retard,
- compression avec un poinçon conique sous environ 1900 bar,
- chargement d'environ 60% de la composition à retard,
- compression avec un poinçon conique sous environ 1900 bar,
- chargement du reste de la composition à retard, puis de la composition renforçatrice,
- dernière compression avec un poinçon plat sous environ 1900 bar.

## Patentansprüche

Verfahren zum Laden eines pyrotechnischen Moduls-mit Verzögerung, aus pulverförmigen Gemischen und bestehend aus einem Zündsatz, einem Verzögerungssatz und einem Verstärkungssatz, dadurch gekennzeichnet, dass es die nacheinanderfolgenden Fertigungsstufen umfasst:
- Laden des ganzen Zündsatzes.
- Laden von ca. 20% des Verzögerungssatzes.
- Kompression durch einen kegelförmigen Stempel bei 1900 bar.
- Laden von 60% des Verzögerungssatzes.
- Kompression durch einen kegelförmigen Stempel bei 1900 Bar.
- Laden des Restes des Verzögerungssatzes, dann des Verstärkungssatzes.
- Letzte Kompression mit einem flachen Stempel bei 1900 bar.

## Claims

A method for loading a pyrotechnic delay module of the type comprising, successively, mixtures of compounds in powder form consisting of an ignition composition, a delay composition and, possibly, a reinforcing composition, characterized in that it comprises the following successive steps:
- loading of all the ignition composition,
- loading of about 20% of the delay composition,
- compression with a conical punch under a pressure of about 1,900 bar,
- loading of about 60% of the delay composition,
- compression with a conical punch under a pressure of about 1,900 bar,
- loading of the rest of the delay composition, followed by the reinforcing composition,
- a last compression with a flat punch under a pressure of about 1,900 bar.
